# EUROPÄISCHE PATENTSCHRIFT

(11) **EP 0 771 226 B1**
(45) Veröffentlichungstag und Bekanntmachung des Hinweises auf die Patenterteilung: **25.03.1998**
(21) Anmeldenummer: 95930418.9
(22) Anmeldetag: 14.07.1995
(51) Int. Cl.: A63C 5/048

(54) **VERFAHREN FÜR DIE HERSTELLUNG EINER SKIKANTE**
PROCESS FOR PRODUCING A SKI EDGE
PROCEDE DE PRODUCTION D'UNE CARRE DE SKI

(30) Priorität: 15.07.1994 DE 4424979
(43) Veröffentlichungstag der Anmeldung: 07.05.1997
(73) Patentinhaber: C.D. WÄLZHOLZ PRODUKTIONS-GESELLSCHAFT MBH, D-58093 Hagen (DE)
(72) Erfinder: JUNIUS, Hans-Toni, D-58644 Iserlohn (DE); HÖFINGHOFF, Heinz, D-58579 Schalksmühle (DE)
(74) Vertreter: Schneiders, Josef
(86) Internationale Anmeldenummer: EP9502769
(87) Internationale Veröffentlichungsnummer: WO9602305

(56) Entgegenhaltungen:
- EP-A- 0 031 399
- FR-A- 2 165 085
- FR-A- 2 453 881
- FR-A- 2 562 562
- US-A- 4 477 285

## Beschreibung

Die vorliegende Erfindung betrifft ein Verfahren für die Herstellung einer für den Einbau in einen Ski vorbereiteten Skikante aus gewalztem und vergütetem Material, wobei ein Skikanten-Bandmaterial in einem Arbeitsgang vergütet wird.

Ein Verfahren für die Herstellung einer für den Einbau in einem Ski vorbereiteten Skikante ist beispielsweise aus der WO-A-93/04742 bekannt. Bei dem darin offenbarten Verfahren wird zunächst ein Stahlband-Profil gewalzt und anschließend in einem Arbeitsgang gehärtet und angelassen, d.h. vergütet. Zur Vermeidung von Korrosionserscheinungen durch Oxidation (Rost) bei Transport und Lagerung dieser als Metallhalbzeug in den Handelsverkehr gebrachten Skikanten-Bandprofile werden diese mit Korrosions-Schutzöl überzogen. Gegebenenfalls werden zuvor oder anschließend Ausnehmungen und/oder Öffnungen in die Flanke des Bandprofils eingestanzt.

Die Weiterverarbeitung der Skikanten findet in der Regel beim Skihersteller statt. Zunächst wird dort das als Korrosionsschutz dienende Korrosions-Schutzöl entfernt. Daran anschließend wird das Skikanten-Bandprofil sandgestrahlt, um die gebildeten Oxidhäute mechanisch abzulösen.

An die Haltbarkeit der Verbindung zwischen der Skikante und dem Skikörper werden hohe Anforderungen gestellt. Insbesondere bei den sogenannten Monoski oder Snowboards werden die Skikanten stark belastet, weil bei diesen Sportgeräten im Gegensatz zu herkömmlichen Ski eine einzige Skikante alle bei Benutzung auftretenden dynamischen Kräfte aufnehmen muß. Ähnlich hohe Anforderungen bestehen bei Ski für den Hochleistungssport. Diesem Umstand muß bei der Herstellung der Skikante Rechnung getragen werden, indem die Verbindung zwischen der Skikante und dem Skikörper möglichst fest und sicher ist. Hierzu ist es unbedingt notwendig, daß das Stahlbandprofil möglichst oxidfrei ist und das Korrosions-Schutzöl rückstandsfrei entfernt wird. Üblicherweise werden zur Entfettung entsprechende Lösungsmittel verwendet und Oxidhäute bzw. sonstige Korrosionen durch Sandstrahlen oder dergleichen beseitigt.

Ein wesentlicher Nachteil dieses bekannten Verfahrens für die Herstellung einer Skikante liegt darin, daß das als Halbzeug an den Skihersteller ausgelieferte Skikanten-Bandmaterial vor dem Einbau in den Ski mit relativ großem produktionstechnischen Aufwand aufbereitet werden muß. Die Entfernung von Korrosionsschichten, d.h. der Oxidhaut, mittels Sandstrahlen oder dergleichen sowie die Verwendung von Lösungsmitteln zur Entfernung des Korrosions-Schutzöls bedeutet einen relativ hohen Arbeits-, Zeit- und Kostenaufwand. Weiterhin ist die Verwendung von Lösungsmitteln, in der Regel Chlor-Kohlenwasserstoffe, besonders umweltschädigend, und zwar sowohl im Hinblick auf beim Fertigungsprozeß entweichende Lösungsmitteldämpfe als auch bei der Entsorgung des mit Korrosions-Schutzöl kontaminierten Lösungsmittels.

Daraus ergibt sich die Aufgabe der Erfindung, ein Verfahren gemäß dem Oberbegriff des Hauptanspruchs derart weiterzubilden, daß der Arbeits- und Kostenaufwand bei der Herstellung einer Skikante sowie die Umweltbelastung reduziert werden und gleichzeitig eine festere Verbindung der Skikante mit dem Skikörper ermöglicht wird.

Zur Lösung dieser Aufgabe schlägt die Erfindung vor, daß das Skikanten-Bandmaterial in einem der Vergütung nachfolgenden kontinuierlichen Arbeitsgang zumindest im Bereich der Klebeflächen mit einem Haftvermittler (Primer) beschichtet wird, wobei das Skikanten-Bandmaterial unmittelbar vor der Beschichtung derart unter reduzierenden Bedingungen gehalten wird, daß die Oberfläche des Bandmaterials vor der Beschichtung oxidfrei ist.

Beim Verfahren gemäß der Erfindung entfällt die zeit- und arbeitsaufwendige mechanische Entfernung von Oxidhäuten vollständig. Der Haftvermittler kann ohne diesen zusätzlichen Arbeitsschritt unter optimalen Bedingungen auf das Skikanten-Bandprofil aufgetragen werden. Ein weiterer Vorteil ergibt sich daraus, daß die auf das metallisch blanke Metall aufgebrachte Primer-Beschichtung gleichzeitig als Korrosions-Schutzschicht dient. Dadurch wird das Auftragen von Korrosions-Schutzöl oder dergleichen auf das Skikanten-Bandprofil vor der Lagerung und dem Transport zum Skihersteller überflüssig. Demzufolge entfällt auch das arbeits- und zeitaufwendige sowie umweltschädliche Entfetten des Bandmaterials.

Besonders vorteilhaft ist weiterhin, daß die Primer-Beschichtung beim Verfahren gemäß der Erfindung besonders fest und gleichmäßig auf dem Skikanten-Bandprofil haftet, weil bei diesem Verfahren weder Korrosions-Schutzöl-Rückstände noch Korrosions-Reste die Homogenität der Materialoberfläche beeinträchtigen. Insofern ist die Verbindung von nach dem erfindungsgemäßen Verfahren hergestellten Skikanten-Bandprofilen mit einem Skikörper besonders fest und zuverlässig, wodurch sie insbesondere für den Einsatz bei der Herstellung von Snowboards und Monoski oder anderen stark an der Kante belasteten Ski - z. B. Slalomski - geeignet sind.

Die verwendeten Haftmittel können problemlos dem Skikanten-Material und dem Material des Ski-Grundkörpers, meist PU-Schaum oder Epoxy-Laminat, angepaßt werden. Außerdem ist die Schichtdicke des auf die Skikante aufgetragenen Primers mit dem erfindungsgemäßen Verfahren definiert vorgebbar. Hierdurch ergibt sich die Möglichkeit, die Primerschicht hinreichend dick auszubilden, so daß die Klebefuge abgedichtet wird. Dadurch wird zuverlässig das Eindringen von Feuchtigkeit durch die Klebefuge in den Skikörper vermieden. Damit lassen sich Schäden durch Schwitzwasser weitgehend ausschließen und die Haltbarkeit von beispielsweise aus PU-Schaum bestehenden Skikörpern wird deutlich verlängert.

Bei einer bevorzugten Ausführung des erfindungsgemäßen Verfahrens findet das sich an das Härten anschließende Anlassen des Skikanten-Bandmaterials unter einer reduzierend eingestellten Atmosphäre statt. Beim Anlassen wird das Bandprofil auf Temperaturen unterhalb der Gefügeumwandlungstemperatur aufgeheizt. Wird es dabei durch eine Reduziergas-Atmosphäre geführt - beispielsweise ein H₂-N₂-Gemisch -, kann sich kein Oxid bilden und selbst geringfügige Oxidreste an der Oberfläche werden durch den Reduktionsprozeß entfernt. Danach ist die Oberfläche praktisch oxidfrei.

Alternativ wird bei dem erfindungsgemäßen Verfahren das Skikanten-Bandmaterial nach dem Härten und Anlassen durch ein reduzierendes Beizbad geführt. Auch bei dieser Vorgehensweise erhält man oxidfreie Oberflächen, da ebenfalls ein Reduktionsprozeß an der Oberfläche stattfindet. Zur praktischen Umsetzung läßt sich ein Durchlauf-Beizbad einfach in bestehende Produktionsanlagen eingliedern.

Eine vorteilhafte Weiterbildung des erfindungsgemäßen Verfahrens sieht vor, daß das Skikanten-Bandmaterial nach dem Aufbringen des Haftvermittlers (Primers) mit Ausstanzungen versehen wird. Derartige Ausstanzungen dienen zur festeren Verankerung der Skikante im Skikörper und werden üblicherweise in eine Flanke des Bandprofils mittels geeigneter Werkzeuge eingestanzt. Beim Ausstanzen wirkt die Haftvermittler-Beschichtung als Gleit- und Schmiermittel. Hierdurch wird die Standzeit des Stanzwerkzeuges deutlich erhöht, wodurch der Wartungsaufwand wesentlich verringert wird und sich insgesamt eine rationellere Fertigung ergibt.

Es ist weiterhin vorteilhaft, wenn das Skikanten-Bandmaterial vor der Beschichtung mit dem Haftvermittler in einem Beizbad abgebeizt wird. Durch diesen zusätzlichen Verfahrensschritt, der zwischen dem Härten und der Primer-Beschichtung in den Produktionsablauf zwischengeschaltet ist, lassen sich die Vorteile des erfindungsgemäßen Verfahrens auch auf schwierig zu handhabende Skikanten-Materialien übertragen. Beispielsweise wird eine gelegentlich beim Härten auftretende Verzunderung rückstandsfrei beseitigt.

Für spezielle Anwendungsfälle kann es sich als vorteilhaft erweisen, das Skikanten-Bandmaterial vor der Beschichtung mit dem Haftvermittler (Primer) zumindest an den Klebeflächen aufzurauhen. Dabei wird durch Sand- oder Perlstrahlen oder andere Verfahren die Oberfläche der Klebefläche definiert aufgerauht oder strukturiert. Die derart vergrößerte Oberfläche trägt dazu bei, daß einerseits der Primer noch fester auf dem Skikanten-Bandmaterial haftet und andererseits die Verankerung der Skikante im Ski mittels der Verklebung ebenfalls verbessert wird.

Eine vorteilhafte technische Ausgestaltung des erfindungsgemäßen Verfahrens sieht vor, daß die Verfahrensschritte vor der Beschichtung des Skikanten-Bandmaterials mit dem Haftvermittler unter einer Inertgas-Atmosphäre (H₂-N₂) stattfinden. Durch diese Maßnahme wird jedwede Oxidation während des Fertigungsprozesses sicher reduziert. Bei dem angewandten modernen Durchlauf-Vergütungsanlagen ist eine derartige Ausgestaltung möglich.

Das erfindungsgemäße Verfahren wird im folgenden anhand der Zeichnungen näher erläutert. Es zeigen im einzelnen:
- Fig. 1: schematisch eine Vorrichtung zur Durchführung des erfindungsgemäßen Verfahrens;
- Fig. 2: ein erfindungsgemäß mit Haftvermittler (Primer) beschichtetes Skikanten-Bandprofil;
- Fig. 3: schematisch eine Vorrichtung zur Durchführung des erfindungsgemäßen Verfahrens in einer zweiten Ausführungsform.

In Fig. 1 ist schematisch eine Durchlauf-Herstellungsanlage für Skikanten-Bandprofil dargestellt. Darin sind ein Profil-Walzwerk mit angeschlossenem Härteofen vereinfacht in einem Block zusammengefaßt und mit dem Bezugszeichen 1 versehen. Aus dem Auslauf des Härteofens 1 tritt in der Zeichnung in Pfeilrichtung, d.h. von links nach rechts, blankes, oxidfreies Skikanten-Bandprofil 2 aus.

Direkt im Anschluß an den Härteofen 1 ist eine Primer-Beschichtungsanlage angeordnet, die als ganzes mit dem Bezugszeichen 3 versehen ist. Das aus dem Härteofen 1 austretende Ski-Bandprofil 2 tritt in die Beschichtungsanlage 3 ein und wird darin über eine Beschichtungswalze 4 geführt. Mittels dieser wird eine Primer-Schicht 5 auf das Skikanten-Bandprofil 2 aufgetragen.

In Laufrichtung hinter der Beschichtungswalze 4 durchläuft das Skikanten-Bandprofil 2 eine temperaturgeregelte Trockenkammer 6, in der die Primer-Schicht 5 aushärtet.

In der Primer-Beschichtungsanlage 3 wird das Skikanten-Bandprofil 2 bis unmittelbar vor der Beschichtungswalze 4 unter einer Reduziergas-Atmosphäre - beispielsweise H₂-N₂ - gehalten. Dies ist im einzelnen nicht zeichnerisch hervorgehoben.

Die praktische Umsetzung der Reduziergas-Atmosphäre erfolgt, indem der Durchtrittsbereich des Skikanten-Bandprofils 2 mit Reduziergas geflutet wird.

Das aus der Primer-Beschichtungsanlage 3 in der Darstellung nach rechts austretende, mit der Primer-Schicht 5 versehene Skikanten-Bandprofil 2 ist nunmehr bereit zur Weiterverarbeitung und kann gegebenenfalls auf einen nicht dargestellten Aufwickelhaspel aufgespult werden.

In Fig. 2 ist ein Abschnitt des mittels der Primer-Beschichtungsanlage 3 aus Fig. 1 beschichteten Skikanten-Bandprofils 2 dargestellt. Die Primer-Beschichtung 5 bedeckt die Klebefläche des Skikanten-Bandprofils 2 und ist schraffiert dargestellt.

In Fig. 3 ist eine zweite Ausführungsform einer Primer-Beschichtungsanlage in derselben Darstellung wie in Fig. 1 dargestellt und mit dem Bezugszeichen 7 versehen. Dabei werden für identische Bestandteile die gleichen Bezugszeichen wie in Fig. 1 verwendet.

Im Unterschied zu der in Fig. 1 dargestellten Primer-Beschichtungsanlage 3 durchläuft hier das Skikanten-Bandprofil in der Primer-Beschichtungsanlage 7 ein reduzierendes Durchlauf-Beizbad 8, welches in Laufrichtung vor der Beschichtungswalze 4 angeordnet ist. Das Durchlauf-Beizbad 8 ist dabei mit an sich bekannten Beiz- und Neutralisierungsmitteln gefüllt.

Gegebenenfalls kann die Primer-Beschichtungsanlage 7 mit Inertgas gespült werden, um nach dem Beizen in dem Durchlauf-Beizbad 8 eine Oxidation wirksam zu unterbinden.

Das gemäß dem erfindungsgemäßen Verfahren hergestellte, mit einer Primer-Schicht 5 versehene Skikanten-Bandprofil 2 kann nunmehr, beispielsweise seitens eines Skiherstellers, in einen Skikörper eingeklebt werden. Dabei haftet die Primer-Beschichtung 5 besonders fest auf dem Skikanten-Bandprofil 2 und dient gleichzeitig als Korrosionsschutz. Eine weitere Bearbeitung der Materialoberfläche vor dem Einbau in den Ski ist damit nicht mehr erforderlich.

## Patentansprüche

1. Verfahren für die Herstellung einer für den Einbau in einen Ski vorbereiteten Skikante aus gewalztem und vergütetem Material, wobei ein Skikanten-Bandmaterial (2) in einem Arbeitsgang vergütet wird, **dadurch gekennzeichnet,** daß das Skikanten-Bandmaterial (2) in einem der Vergütung nachfolgenden kontinuierlichen Arbeitsgang zumindest im Bereich der Klebeflächen mit einem Haftvermittler (Primer) (5) beschichtet wird, wobei das Skikanten-Bandmaterial (2) unmittelbar vor der Beschichtung derart unter reduzierenden Bedingungen gehalten wird, daß die Oberfläche des Bandmaterials (2) vor der Beschichtung oxidfrei ist.

2. Verfahren nach Anspruch 1, dadurch gekennzeichnet, daß das sich an das Härten anschließende Anlassen des Skikanten-Bandmaterials (2) unter einer reduzierend eingestellten Atmosphäre stattfindet.

3. Verfahren nach Anspruch 1, dadurch gekennzeichnet, daß das Skikanten-Bandmaterial (2) nach dem Härten und Anlassen durch ein reduzierendes Beizbad (8) geführt wird.

4. Verfahren nach Anspruch 1, dadurch gekennzeichnet, daß das Skikanten-Bandmaterial (2) nach dem Aufbringen des Haftvermittlers (Primers) (5) mit Ausstanzungen versehen wird.

5. Verfahren nach Anspruch 1, dadurch gekennzeichnet, daß das Skikanten-Bandmaterial (5) vor der Beschichtung mit dem Haftvermittler (5) zumindest an den Klebeflächen mit Strahlmittel gestrahlt wird.

6. Verfahren nach Anspruch 1, dadurch gekennzeichnet, daß die Verfahrensschritte vor der Beschichtung des Skikanten-Bandmaterials (2) mit dem Haftvermittler (5) unter einer Inertgas-Atmosphäre stattfinden.

## Claims

1. A process for the production of a ski edge of rolled and heat-treated material, which is prepared for fitting into a ski, wherein a ski edge strip material (2) is heat-treated in a working operation, characterised in that in a continuous working operation following the heat-treatment the ski edge strip material (2) is coated at least in regions of the adhesive surfaces with a primer (5), wherein the ski edge strip material (2) is kept under reducing conditions immediately prior to the coating operation, in such a way that the surface of the strip material (2) is oxide-free prior to the coating operation.

2. A process according to claim 1 characterised in that the operation of tempering the ski edge strip material (2), which follows the hardening operation, is effected in an atmosphere which is set to be reducing.

3. A process according to claim 1 characterised in that the ski edge strip material (2) is passed through a reducing pickling bath (8) after the hardening and tempering operation.

4. A process according to claim 1 characterised in that the ski edge strip material (2) is provided with stamped-out portions after application of the primer (5).

5. A process according to claim 1 characterised in that the ski edge strip material (5) is blasted with blasting agent prior to the operation of coating it with the primer (5) at least at the adhesive surfaces.

6. A process according to claim 1 characterised in that the process steps prior to the operation of coating the ski edge strip material (2) with the primer (5) take place in an inert gas atmosphere.

## Revendications

1. Procédé de fabrication d'une carre de ski préparée pour le montage dans un ski en matériau laminé et amélioré par trempe et revenu, un matériau de bande de carre de ski (2) étant amélioré par trempe et revenu en une opération, caractérisé en ce que le matériau de bande de carre de ski (2) est recouvert en une opération continue faisant suite à l'amélioration au moins au voisinage des faces de colle d'un agent adhésif (première couche) (5), le matériau de bande de carre de ski (2) étant maintenu directement avant le recouvrement de telle sorte sous des conditions de réduction que la surface du matériau de bande (2) avant le recouvrement soit exempte d'oxyde.

2. Procédé selon la revendication 1, caractérisé en ce que le revenu faisant suite au durcissement du matériau de bande de carre de ski (2) a lieu sous une atmosphère de réduction.

3. Procédé selon la revendication 1, caractérisé en ce que le matériau de bande de carre de ski (2), après le durcissement et le revenu, est amené à passer à travers un bain de décapage réducteur (8).

4. Procédé selon la revendication 1, caractérisé en ce que le matériau de bande de carre de ski (2), après l'application de l'agent adhésif (première couche) (5) est pourvu de découpures.

5. Procédé selon la revendication 1, caractérisé en ce que le matériau de bande de carre de ski (5), avant le revêtement avec l'agent adhésif (5) est soumis à un rayonnement au moins aux surfaces collantes, par des agents de rayonnement.

6. Procédé selon la revendication 1, caractérisé en ce que les étapes de procédé avant le recouvrement du matériau de bande de carre de ski (2) par l'agent d'adhésion (5) ont lieu sous une atmosphère sous gaz inerte.
